# EUROPÄISCHE PATENTSCHRIFT

(11) **EP 0 990 708 B1**
(45) Veröffentlichungstag und Bekanntmachung des Hinweises auf die Patenterteilung: **26.03.2003**
(21) Anmeldenummer: 98118691.9
(22) Anmeldetag: 02.10.1998
(51) Int. Cl.: C21D 7/06, C21D 9/02

(54) **Verfahren zum Herstellen von Schraubenfedern**
Process for producing coil springs
Procédé de fabrication de ressorts à boudin

(43) Veröffentlichungstag der Anmeldung: 05.04.2000
(73) Patentinhaber: Thyssen Krupp Automotive AG, 44793 Bochum (DE)
(72) Erfinder: Wienand, Josef, 58791 Werdohl (DE); Mier, Gerhard, 58099 Hagen (DE)

(56) Entgegenhaltungen:
- EP-A- 0 694 621
- DE-A- 4 330 832
- DE-B- 1 109 561
- PATENT ABSTRACTS OF JAPAN vol. 017, no. 595 (M-1503), 29. Oktober 1993 & JP 05 177544 A (TOUGOU SEISAKUSHO:KK;OTHERS: 03), 20. Juli 1993
- V.G. AZIZBEKYAN ET AL: "Development and introduction of wire for engine valve springs in VAZ" METAL SCIENCE AND HEAT TREATMENT., Bd. 38, Nr. 11, 1996, Seiten 467-469, XP002096068 NEW YORK US

## Beschreibung

Die Erfindung betrifft ein Verfahren zum Herstellen von Schraubenfedern aus Stahldraht, bei dem die Schraubenfedern einer thermomechanischen Randschichtverfestigung, einem ersten Kugelstrahlen, dem sich ein thermisches Entspannen anschließt und einem daran anschließend erfolgenden zweiten kugelstrahlen unterzogen werden. Derart hergestellte Schraubenfedern finden insbesondere im Automobilbau als Tragfedern Verwendung, wo an ihre Belastbarkeit höchste Anforderungen gestellt werden.

Es sind im wesentlichen zwei Verfahren zur Herstellung von Schraubenfedern aus Stahldraht bekannt. Bei dem ersten Verfahren, dem sogenannten "Kaltwindeverfahren", wird als Vormaterial vergüteter Stahldraht verwendet.

Bei dem zweiten bekannten Verfahren, dem "Warmwickelverfahren", wird der unvergütete Stahldraht erwärmt, im warmen Zustand gewickelt und anschließend einer Vergütungsbehandlung unterzogen. Das Warmwickelverfahren ist beispielsweise in der Veröffentlichung "Warmgeformte Federn" beschrieben, welche anläßlich der 52. Internationalen Automobil-Ausstellung IAA, Frankfurt/Main 1987, überreicht worden ist.

Weniger verbreitet ist eine dritte Fertigungsmöglichkeit, bei der unvergütetes Vormaterial kalt gewunden wird und die Feder erst anschließend in einem separaten Arbeitsgang einer Vergütungsbehandlung unterzogen wird.

Beim Warmwickelverfahren durchläuft der in Stabform eingesetzte Stahldraht bei seiner Vergütung die Arbeitsschritte des Erwärmens, des Härtens und des Anlassens. Dabei erfolgt das Erwärmen in der Regel in Durchlauföfen, die durch die Verbrennung von Gas oder Öl beheizt werden. In derartigen Öfen wird das Stahldrahtmaterial relativ langsam auf Austenitisierungstemperatur gebracht, um es nach dem Wickeln härten zu können.

Nach dem Härten und Anlassen werden die Schraubenfedern vorzugsweise mit Luft gekühlt, um anschließend für den Arbeitsgang des "Warmsetzens" wieder erwärmt zu werden. Unter "Warmsetzen" wird in diesem Zusammenhang ein Vorsetzen der Schraubenfedern, d. h. eine über deren Fließgrenze hinausgehende Beanspruchung, verstanden, welche bei erhöhter Temperatur durchgeführt wird. Durch das Warmsetzen wird ein günstiger Eigenspannungszustand im Federdraht erzeugt, der zur Erhöhung der statischen und dynamischen Belastbarkeit der Federn beiträgt und deren Relaxations- und Kriechverhalten verbessert.

Nach dem Warmsetzen werden die Federn kugelgestrahlt, wodurch die äußeren Randschichten des Federdrahts verfestigt und vor allem mit Druckeigenspannungen beaufschlagt werden. Diese Druckeigenspannungen erhöhen die dynamische Beanspruchbarkeit der Federn besonders wirksam, da sie den während der Federbelastung an der Drahtoberfläche auftretenden hohen Zugspannungen entgegenwirken.

Zur Verbesserung der mechanischen Eigenschaften des Federstahls ist in der DE 36 33 058 C1 vorgeschlagen worden, eine sogenannte "thermomechanische Vergütung" des Federdrahts vorzunehmen. Diese "thermomechanische Vergütung" umfaßt im Unterschied zur üblicherweise durchgeführten Vergütung in Form von Härten und Anlassen den nach der Erwärmung auf Austenitisierungstemperatur durchgeführten zusätzlichen Schritt einer plastischen Verformung des Federstahls durch Tordieren und/oder Walzen.

Aus der DE 43 30 832 C2 ist des weiteren ein Verfahren zum Herstellen von Schraubendruckfedern bekannt, bei dem die Schraubendruckfedern einem ersten und zweiten Kugelstrahlen unterzogen werden.

In der Veröffentlichung "Spannungsstrahlen von Schraubendruckfedern", Eckehard Müller, Draht, 1994, Heft 1/2, ist schließlich erwähnt, daß durch ein zweistufig erfolgendes Kugelstrahlen, bei dem die erste Strahlbehandlung ohne und die zweite Strahlbehandlung unter Vorspannung erfolgt, Schraubenfedern hergestellt werden können, die, verglichen mit Federn, die keiner Strahlbehandlung unterzogen worden sind, bei vermindertem Materialbedarf und geringerem Gewicht vergleichbare Eigenschaften aufweisen.

Die bekannten Verfahren zur Herstellung von Schraubenfedern haben sich bewährt. Es hat sich jedoch gezeigt, daß es mit den bekannten Verfahren nicht mehr möglich ist, Federn herzustellen, welche die immer stärker werdenden Forderungen insbesondere der Automobilindustrie nach einer Minimierung der Abmessungen und damit einhergehend einer Verminderung des Gewichts und des Einbauraumes der Federn erfüllen.

Die Aufgabe der Erfindung besteht daher darin, ausgehend von dem voranstehend erläuterten Stand der Technik ein Verfahren zu schaffen, welches die Herstellung von Federn ermöglicht, die bei kleineren Abmessungen und geringerem Gewicht höher belastbar sind.

Diese Aufgabe wird durch ein Verfahren nach den Ansprüchen 1 und 2 gelöst.

Durch den ersten Strahlvorgang der thermomechanischen Randschichtverfestigung der Schraubenfedern wird der obenflächennahe Werkstoff des Federdrahtes so tief wie möglich plastisch verformt. Das anschließende thermische Entspannen der Federn bewirkt in den verformten Werkstoffschichten günstige Eigenschaftsveränderungen, die u.a. auf Ausscheidungsvorgänge, Alterung, Polygonisation des Gefüges und Ausbildung einer vorteilhaften Struktur der Versetzungen zurückzuführen sind.

Der abschließende zweite Strahlvorgang, welcher mit Vorspannung der Federn durchgeführt wird, bewirkt den Aufbau einer hohen Druckeigenspannung in der Randschicht. Erfindungsgemäß erfolgt diese zweite Strahlbehandlung in zwei Arbeitsschritten. Im ersten Arbeitsschritt wird dabei mittels eines "grobkörnigen", mit hoher Energie ausgebrachten Strahlmittels ein Grobstrahlen der Federn durchgeführt. Dieses Grobstrahlen wirkt tief in die Randschichten des Federmaterials ein. Im zweiten Arbeitsschritt wird unter Verwendung des grobkörnigeren Strahlmittels mit verringerter Abwurfgeschwindigkeit das sog. "Feinstrahlen" durchgeführt, was unmittelbar an der Drahtoberfläche zu einer Erhöhung der Druckeigenspannungen und zu einer Glättung derselben führt.

Die Erhöhung der Druckeigenspannungen unmittelbar an der Drahtoberfläche verhindert, daß sich dort bei hoher dynamischer Beanspruchung der Federn unter Betriebslast vorzeitig Anrisse bilden. Derartige Anrisse können andernfalls besonders bei den kerbempfindlichen, hoch- und höchstfesten Schraubenfedern schnell zu einem vorzeitigen Bruch des Federdrahtes führen.

Schließlich bietet die Glättung der Drahtoberfläche neben einer Reduzierung der von ihrer Struktur ausgehenden Kerbwirkung auch für die nachfolgende Lackierung der Schraubenfedern erhebliche Vorteile.

Zum gleichen Ergebnis kommt man, wenn man beim zweiten Kugelstrahlen unter Vorspannung der Schraubenfedern im ersten Arbeitsschritt ein grobkörniges Strahlmittel verwendet und im zweiten Arbeitsschritt ein feiner gekörntes.

Dieses Ergebnis kann noch weiter verbessert werden, wenn beim zweiten Kugelstrahlen unter Vorspannung der Schraubenfeder beim ersten Arbeitsschritt ein grobkörniges Strahlmittel verwendet wird und im zweiten Arbeitsschritt ein feiner gekörntes Strahlmittel, wobei dann im ersten Arbeitsschritt das grobkörnigere Strahlmittel mit einer erhöhten Abwurfgeschwindigkeit ausgebracht wird als im zweiten Arbeitsschritt das feiner gekörnte Strahlmittel.

Nach der JP-A-05177544 ist es bekannt, eine Randschichtverfestigung bei Schraubenfedern aus Stahldraht durch die Folge der Arbeitsgänge erstes Kugelstrahlen, thermisches Entspannen und zweites Kugelstrahlen zu erzielen. Darüber hinaus ist es nach der DE-A-4330832 bekannt, für den gleichen Zweck das sog. Spannungsstrahlen einzusetzen, nachdem die Feder vorher thermisch entspannt wurde. Bei diesem Spannungsstrahlen wird die Feder in einem vorgespannten Zustand kugelgestrahlt.

Nachfolgend wird die Erfindung anhand von ein Ausführungsbeispiel darstellenden Diagrammen näher erläutert. Es zeigen:
- Diagramm 1: eine Arbeitsschrittfolge bei der Fertigung von hoch- und höchstfesten Schraubenfedern mit thermomechanischer Vergütung und thermomechanischer Randschichtverfestigung;
- Diagramm 2: den Verlauf der Druckeigenspannung in der Randschicht der Schraubenfedern nach einem Kugelstrahlen unter Vorspannung bei Verwendung von grobkörnigem Strahlmittel mit hoher Abwurfgeschwindigkeit,
- Diagramm 3: den Verlauf der Druckeigenspannung in der Randschicht der Schraubenfedern bei einem stufenweise aufeinander folgenden Kugelstrahlen unter Vorspannung bei Verwendung von grobkörnigem Strahlmittel in der ersten Stufe und feinkörnigem Strahlmittel in der zweiten Stufe.

Der angelieferte Stahldraht wird zunächst in einer elektro-induktiv arbeitenden, nicht dargestellten Erwärmungseinrichtung auf Austenitisierungstemperatur gebracht. Anschließend wird das austenitisierte Stahldrahtmaterial mechanisch in einem Walz- oder Tordierprozeß plastisch verformt. Dann erfolgt das Wickeln des noch warmen Stahldrahts zu einer Schraubenfeder. Die thermomechanische Vergütung des Stahldrahts wird fortgesetzt durch das im Anschluß an das Wickeln durchgeführte Härten. Mit Abschluß des darauf folgenden Anlassens ist-die thermomechanische Vergütung des Stahls beendet.

Nach dem Anlassen erfolgt ein schnelles Abkühlen der Schraubenfeder mittels Wasser.

Bei der anschließend durchgeführten ersten Kugelstrahlbehandlung der ungespannten Schraubenfeder kommt es primär darauf an, den oberflächennahen Werkstoff des Federstahldrahts so tief wie möglich plastisch zu verformen. Nach Beendigung dieses ersten Kugelstrahlens werden die Schraubenfedern in dem für die Erwärmung auf Warmsetztemperatur bestimmten, nicht dargestellten Ofen erwärmt und gleichzeitig thermisch entspannt. Nach Erreichen der Warmsetztemperatur erfolgt das Warmsetzen selbst. Sobald die Federn mittels einer Wasserkühlung wieder abgekühlt sind, werden sie in einem zweiten Strahlvorgang unter Vorspannung kugelgestrahlt.

Der Zweck des Kugelstrahlens unter Vorspannung besteht hauptsächlich darin, in der oberflächennahen Randschicht des Federstahldrahts richtungsorientiert hohe Druckeigenspannungen aufzubauen. Stehen nämlich die Federn während des Strahlens unter einer Vorlast, welche in gleicher Richtung wirkt wie die spätere Betriebslast, so lassen sich in derjenigen Richtung an der Stahldrahtoberfläche besonders hohe Druckeigenspannungen aufbauen, in der die Betriebslast die höchsten Zugspannungen verursachen wird. In der Regel ist dies unter einem Winkel von 45° zur Längsachse des Federdrahts der Fall. Die so erzeugten Druckeigenspannungen wirken als Gegenspannung den im praktischen Einsatz unter Last entstehenden Zugspannungen entgegen.

Das Kugelstrahlen unter Vorspannung wird erfindungsgemäß in zwei Stufen durchgeführt. In der ersten Stufe wird als Strahlmittel ein verhältnismäßig grobes Korn mit einem Durchmesser von 0,7 - 0,9 mm verwendet. Damit läßt sich ein Druckeigenspannungsprofil in der Randzone des Federdrahtstahls erzielen, wie es beispielhaft in Diagramm 2 dargestellt ist. Charakteristisch ist dabei die große Eindringtiefe der Druckeigenspannungen, die allerdings ihren höchsten Wert nicht, wie gewünscht, unmittelbar im Bereich der Oberfläche des Federdrahts, sondern erst in einem gewissen Abstand darunter erreichen.

Bei der anschließend durchgeführten zweiten Stufe des Kugelstrahlens unter Vorspannung wird das gleiche Strahlmittel verwendet, wobei dieses jedoch mit einer geringeren Abwurfgeschwindigkeit ausgebracht wird als in der ersten Stufe. Wie aus Diagramm 3 deutlich erkennbar, wird durch das Feinstrahlen die Druckeigenspannung direkt an der Drahtoberfläche und den daran angrenzenden Werkstoffschichten deutlich erhöht. Auf diese Weise ist im Ergebnis die dynamische Beanspruchbarkeit der nach dem erfindungsgemäßen Verfahren hergestellten Schraubenfedern erheblich erhöht und die Gebrauchsgüte der Schraubenfedern deutlich gegenüber bekannten als Fahrzeugtragfedern eingesetzten Schraubenfedern verbessert.

Zum Abschluß des Herstellungsverfahrens wird eine Rißprüfung, eine Lackierung und eine Kraftprüfung an den Schraubenfedern vorgenommen. Als im Hinblick auf einen optimalen Korrosionsschutz besonders wirkungsvolle Lackierung hat sich dabei eine Zinkphosphatierung mit Pulverbeschichtung herausgestellt.

## Patentansprüche

1. Verfahren zum Herstellen von Schraubenfedern aus Stahldraht, bei dem die Schraubenfedern einer thermomechanischen Randschichtverfestigung, einem ersten Kugelstrahlen, dem sich ein thermisches Entspannen anschließt und einem daran anschließend erfolgenden zweiten Kugelstrahlen unterzogen werden, **dadurch gekennzeichnet, dass** das erste Kugelstrahlen ohne Vorspannung und das zweite Kugelstrahlen unter Vorspannung der Schraubenfeder erfolgt, wobei das zweite Kugelstrahlen in zwei Arbeitsschritten erfolgt und ein einheitliches grobkörniges Strahlmittel verwendet wird, welches im ersten Arbeitsschritt mit einer höheren Abwurfgeschwindigkeit ausgebracht wird als im zweiten Arbeitsschritt.

2. Verfahren zum Herstellen von Schraubenfedern aus Stahldraht, bei dem die Schraubenfedern einer thermomechanischen Randschichtverfestigung, einem ersten Kugelstrahlen, dem sich ein thermisches Entspannen anschließt und einem daran anschließend erfolgenden zweiten Kugelstrahlen unterzogen werden, **dadurch gekennzeichnet, dass** das erste Kugelstrahlen ohne Vorspannung und das zweite Kugelstrahlen unter Vorspannung der Schraubenfeder erfolgt, wobei das zweite Kugelstrahlen in zwei Arbeitsschritten erfolgt und wobei im ersten Arbeitsschritt des zweiten Kugelstrahlens ein grobkörniges und im zweiten Arbeitsschritt ein feiner gekörntes Strahlmittel verwendet wird.

3. Verfahren nach Anspruch 2, **dadurch gekennzeichnet, dass** bei dem zweiten Kugelstrahlen das Strahlmittel im ersten Arbeitsschritt mit einer höheren Abwurfgeschwindigkeit ausgebracht wird als im zweiten Arbeitsschritt.

## Claims

1. Method for producing coil springs out of steel wire, wherein the coil springs are subjected to a thermomechanical hardening of their outer layer, a first shot-peening procedure, which is followed by a thermal relaxation, and a subsequently performed second shot-peening procedure, **characterised in that** the first shot-peening procedure is performed without prestressing and the second shot-peening procedure is performed under prestressing of the coil springs, wherein the second shot-peening procedure is performed in two operational steps and uses a uniform, coarse-grained blasting shot which is ejected at a higher discharge speed in the first operational step than in the second operational step.

2. Method for producing coil springs out of steel wire, wherein the coil springs are subjected to a thermomechanical hardening of their outer layer, a first shot-peening procedure, which is followed by a thermal relaxation, and a subsequently performed second shot-peening procedure, **characterised in that** the first shot-peening procedure is performed without prestressing and the second shot-peening procedure is performed under prestressing of the coil springs, wherein the second shot-peening procedure is performed in two operational steps and wherein a coarse-grained blasting shot is used in the first operational step of the second shot-peening procedure and a fine-grained blasting shot is used in the second operational step.

3. Method as claimed in Claim 2, **characterised in that** during the second shot-peening procedure the blasting shot is ejected at a higher discharge speed in the first operational step than in the second operational step.

## Revendications

1. Procédé pour la fabrication de ressorts à boudin en fil d'acier, dans le cadre duquel lesdits ressorts à boudin sont soumis à un durcissement superficiel, à un premier grenaillage, suivi d'une relaxation thermique, et à un deuxième grenaillage qui suit celle-ci, **caractérisé en ce que** le premier grenaillage est effectué sans précontrainte, et le deuxième grenaillage sous précontrainte du ressort à boudin, dans lequel le deuxième grenaillage se fait en deux étapes, et l'agent de grenaillage utilisé est un produit uniforme, à gros grains, qui, au cours de la première étape, est projeté à une vitesse plus élevée qu'au cours de la deuxième étape.

2. Procédé pour la fabrication de ressorts à boudin en fil d'acier dans le cadre duquel lesdits ressorts à boudin sont soumis à un durcissement thermomécanique superficiel, à un premier grenaillage, suivi d'une relaxation thermique, et à un deuxième grenaillage qui suit celle-ci, **caractérisé en ce que** le premier grenaillage est effectué sans précontrainte, et le deuxième grenaillage sous précontrainte du ressort à boudin, dans lequel le deuxième grenaillage se fait en deux étapes, et l'agent de grenaillage utilisé au cours de la première étape du deuxième grenaillage est un produit à gros grains, tandis que celui utilisé lors de la deuxième étape est un produit à grains plus fins.

3. Procédé selon la revendication 2, **caractérisé en ce que**, lors du deuxième grenaillage, l'agent de grenaillage est projeté, au cours de la première étape, à une vitesse supérieure à celle de la deuxième étape.
